# EUROPÄISCHE PATENTSCHRIFT

(11) **EP 0 618 605 B1**
(45) Veröffentlichungstag und Bekanntmachung des Hinweises auf die Patenterteilung: **21.02.1996**
(21) Anmeldenummer: 94103619.6
(22) Anmeldetag: 09.03.1994
(51) Int. Cl.: H01J 9/02, H01J 1/30, H01J 21/10, H01L 21/02

(54) **Verfahren zur Herstellung stabförmiger Siliziumstrukturen**
Stick-shaped silicon structures manufacturing procedure
Procédé de fabrication de structures en bâtons de silicium

(30) Priorität: 02.04.1993 DE 4310909
(43) Veröffentlichungstag der Anmeldung: 05.10.1994
(73) Patentinhaber: SIEMENS AKTIENGESELLSCHAFT, D-80333 München (DE)
(72) Erfinder: Stengl, Reinhard, Dr., IBM Fishkill Facility, Hopewell Junction, N.Y. 12533 (US); Hönlein, Wolfgang, Dr., D-82008 Unterhaching (DE)

(56) Entgegenhaltungen:
- DE-A- 4 041 276
- IEEE TRANSACTIONS ON ELECTRON DEVICES, Bd.38, Nr.10, Oktober 1991, NEW YORK US Seiten 2276 - 2283 T. UTSUMI 'Vacuum microelectronics: what's new and exciting.'
- JOURNAL OF VACUUM SCIENCE AND TECHNOLOGY: PART A., Bd.8, Nr.4, August 1990, NEW YORK US Seiten 3586 - 3590 K. KEN CHIN ET AL. 'Field emitter tips for vacuum microelectronic devices.'
- APPLIED PHYSICS LETTERS., Bd.58, Nr.10, 11. März 1991, NEW YORK US Seiten 1042 - 1043 D. LIU ET AL. 'Fabrication of wedge-shaped silicon field emitters with nm-scale radii.'

## Beschreibung

Die vorliegende Erfindung betrifft ein Herstellungsverfahren für stabförmige Siliziumstrukturen im nm-Bereich, insbesondere für die Herstellung von Feldemissionselektroden.

Im Bereich der Mikroelektronik ist es vielfach erforderlich, zylindrische oder stabförmige Strukturen im nm-Bereich herzustellen. Solche Strukturen sind z. B. insbesondere bei der Feldemissions-Mikroskopie erforderlich. Ein Kaltkathoden-Feldemitter erfordert Strukturen in der Größe weniger Nanometer. Ab Durchmessern von vier nm sind auch Anwendungen für Quantenbauelemente, z. B. Lumineszenzstrukturen, denkbar. In der Veröffentlichung von T. Utsumi in IEEE Transactions on Electron Devices 38, 2276 bis 2283 (1991) sind die Gütefaktoren verschiedener Kaltkathoden-Emissionsspitzen in Abhängigkeit von ihrer geometrischen Form, in bezug auf ihre Stromergiebigkeit bei einer bestimmten elektrischen Spannung miteinander verglichen. Als ideale Geometrie für eine Feldemissionsspitze ergibt sich ein an der Spitze abgerundeter Zylinder. Eine solche Struktur ist den bisher verwendeten kegelförmigen Emittern sowohl in bezug auf ihre Stabilität als auch in der Stromergiebigkeit um einen Faktor 3 bis 10 überlegen. Statt der bisher verwendeten kegelförmigen Emitter, die z. B. durch Ätzen, spezielle Aufdampftechniken oder selektive Epitaxie erzeugt werden, werden daher in Zukunft zunehmend zylindrische Strukturen Bedeutung erlangen. Bekannt ist das Zuspitzen solcher Strukturen auf Silizium in einem Oxidationsprozeß, wobei die anisotrope Oxidation an Kanten und Spitzen ausgenutzt wird (Journal of Vacuum Science and Technology, Part A, Bd.8, Nr.4, August 1990, Seiten 3586-3590).

Aufgabe der vorliegenden Erfindung ist es, ein Herstellungsverfahren für stabförmige oder zylinderförmige Strukturen im nm-Bereich, insbesondere für die Herstellung von Feldemitterelektroden anzugeben.

Diese Aufgabe wird mit dem Verfahren mit den Merkmalen des Anspruches 1 gelöst. Weitere Ausgestaltungen ergeben sich aus den abhängigen Ansprüchen.

Das erfindungsgemäße Verfahren löst die Aufgabe dadurch, daß zunächst eine zylinderförmige Struktur aus Silizium auf einem Siliziumsubstrat erzeugt wird und nachfolgend deren Durchmesser in Ätz- oder Oxidationsschritten verkleinert wird. Der Durchmesser wird hierbei mit der doppelten Ätz-, bzw. Oxidationsrate verkleinert, während sich die Höhe des ursprünglichen Zylinders nur unwesentlich ändert. Nach dem Entfernen der Oxidschicht verbleibt daher ein sehr dünner Zylinder etwa derselben Höhe auf dem Siliziumsubstrat. Dieses Verfahren ermöglicht es daher, stabförmige Strukturen herzustellen, die wesentlich höher sind als ihr Durchmesser. Aufgrund der gewölbten Oberseite des ursprünglichen Zylinders und der Eigenschaften des Oxidationsprozesses ergibt sich dieser gedünnte Zylinder von selbst mit einer gerundeten Spitze.

Es folgt eine Beschreibung dieses erfindungsgemäßen Verfahrens anhand der Figuren 1 bis 8.
- Fig. 1 bis 4: zeigen einen Ausschnitt aus der Oberfläche des Siliziumsubstrates nach verschiedenen Verfahrensschritten im Querschnitt.
- Fig. 5 bis 8: zeigen entsprechende Ausschnitte nach verschiedenen Verfahrensschritten bei der Herstellung speziell einer Triodenstruktur.

Bei dem grundlegenden Verfahren der vorliegenden Erfindung wird von einem Substrat 1 aus Silizium ausgegangen (s. Fig. 1). Auf diesem Substrat 1 wird eine Maskenschicht 2 hergestellt. Diese Maskenschicht 2 kann z. B. ein Oxid, insbesondere z. B. SiO₂, sein. Im Prinzip ist aber jedes Material, das bezüglich Silizium selektiv ätzbar ist, als Material für diese Maskenschicht 2 geeignet. In dieser Maskenschicht 2 ist z. B. durch Ätzen mittels Maskentechnik ein Loch hergestellt, das die Oberfläche des Substrates 1 freilegt. Eine typische Abmessung für dieses Loch ist 0,05 µm bis 0,5 µm Durchmesser. In dieses Loch wird dann epitaktisch und selektiv Silizium abgeschieden, das in diesem Loch bis zur Höhe eines ersten Zylinders 3 aufwächst. Danach wird das Material der Maskenschicht 2 zumindest in dem Bereich um diesen ersten Zylinder 3 herum entfernt, z. B. durch Abätzen. Es bleibt der erste Zylinder 3 als freistehendes Türmchen aus Silizium mit einer Höhe h von typisch etwa 0,5 µm übrig (s. Fig. 2). Durch eine anschließend durchgeführte thermische Oxidation wird der Durchmesser dieses ersten Zylinders 3 so stark verkleinert, daß davon nur ein zweiter Zylinder 5 wie in Fig. 3 übrig bleibt. Das übrige Material des ersten Zylinders 3 ist als Oxid bis zu der in Fig. 3 gezeichneten Kontur aufgequollen. Die Höhe H des zweiten Zylinders 5 aus Silizium ist näherungsweise gleich der Höhe h des ersten Zylinders 3. Durch geeignete Einstellung der Dicke d der sich ergebenden Oxidschicht 4 kann die Dicke des zweiten Zylinders 5 entsprechend den Vorgaben bemessen werden. Der Abstand der Mäntel des ersten Zylinders 3 und des zweiten Zylinders 5 beträgt etwa das 0,45-fache der eingezeichneten Dicke d der Oxidschicht 4, was sich aus der Volumenänderung des Siliziums bei der Oxidation ergibt. Daher wird der Durchmesser des ersten Zylinders 3 durch diesen Oxidationsschritt um etwa das 0,9-fache der Dicke d der entstehenden Oxidschicht 4 verkleinert. Durch Kontrolle der Prozeßparameter bei dieser Oxidation kann die Dicke d der Oxidschicht 4 eingestellt werden und damit der Durchmesser des hergestellten zweiten Zylinders 5 die vorgesehene Abmessung (Durchmesser D) erhalten. In Fig. 3 ist zur Verdeutlichung die Kontur des ersten Zylinders 3 zusammen mit einem Anteil der Substratoberfläche aus Fig. 2 mit eingezeichnet. In Fig. 4 ist das Resultat dieses Oxidationsprozesses nach dem Entfernen der Oxidschicht 4 dargestellt. Wie erkennbar, erhält man mit dem erfindungsgemäßen Verfahren einen sehr dünnen Stab aus Silizium mit verrundeter Spitze.

Das erfindungsgemäße Verfahren eignet sich insbesonder zur Herstellung einer Triodenstruktur. Dabei wird wie bei dem Verfahrensschritt der Figur 1 Silizium selektiv im Loch einer Maskenschicht 2 abgeschieden. Diese Maskenschicht 2 ist hier zusätzlich mit einer Deckschicht 6, wie in Fig. 5 dargestellt bedeckt. Diese Deckschicht ist im Bereich des Loches der Maskenschicht 2 offen. Diese Öffnung kann z. B. zusammen mit der Strukturierung der Maskenschicht 2 durch eine auf die Deckschicht 6 aufgebrachte Maske durch Ätzen hergestellt werden. Als Materialien kommen z. B. für die Maskenschicht 2 Oxid und für die Deckschicht 6 Nitrid in Frage. Wesentlich bei der Wahl der Materialien ist, daß die Maskenschicht 2 in einem nachfolgenden Verfahrensschritt selektiv bezüglich des Siliziums des ersten Zylinders 3 und bezüglich der Deckschicht 6 geätzt werden kann. Außerdem muß das Material der Deckschicht 6 gegenüber dem nachfolgenden Oxidationsschritt resistent sein und muß bezüglich Silizium selektiv ätzbar sein. Typische Schichtdicken sind z. B. 500 nm für die Maskenschicht 2 und 100 nm für die Deckschicht 6. Bedingungen für die epitaktische Abscheidung des Siliziums sind z. B. in der EP 0 493 676 A1 angegeben.

Nach der Epitaxie wird das Material der Maskenschicht 2 im Loch unterhalb der Deckschicht 6 selektiv und isotrop unterätzt, wie in Fig. 6 dargestellt ist. Danach wird der zu Figur 3 analoge Oxidationsschritt ausgeführt. Dabei wird die Oxidation aber so lange durchgeführt, bis die entstehende Oxidschicht 4 zumindest näherungsweise bis zur Höhe des oberen Randes der Deckschicht 6 reicht. Es ergibt sich so durch die Oberseite der Deckschicht 6 und die Oberseite der Oxidschicht 4 eine näherungsweise ebene Fläche, auf die im folgenden weitere Schichten aufgebracht werden können. Durch geeignete Wahl der Schichtdicken und der Höhe des ersten Zylinders 3 können gleichzeitig die geforderten Abmessungen des übrig bleibenden zweiten Zylinders 5 eingehalten werden. In weiteren Verfahrensschritten werden eine elektrisch leitende hoch dotierte Schicht 7 und eine Isolatorschicht 8 aufgebracht. Die hoch dotierte Schicht 7 ist z. B. Polysilizium, wahrend die Isolatorschicht 8 ein Oxid, z. B. SiO₂, oder Borphosphorsilikatglas (BPSG) sein kann. Die hoch dotierte Schicht 7 (Dotierungshöhe z. B. 10⁰ cm⁻³ mit Phosphor als Dotierungsstoff) dient als Gate-Elektrode der herzustellenden Triodenstruktur. Die Isolatorschicht 8 wird z. B. mittels CVD (Chemical Vapor Deposition) hergestellt. Figur 7 zeigt die entstandene Struktur. Um den gedünnten zweiten Zylinder 5, der die Silizium-Elektrode bilden soll, freizulegen, wird in Fototechnik eine Maske hergestellt, die für einen anschließenden mehrstufigen, anisotropen Trockenätzprozeß dient. Dabei wird die Schichtfolge wie in Fig. 8 gezeigt ausgeätzt. In einem Bereich um den zweiten Zylinder 5 ist das Oxid der Oxidschicht 4 und das Material der Deckschicht 6, der hochdotierten Schicht 7 und der Isolatorschicht 8 entfernt. Der Trockenätzprozeß ist selektiv zu Silizium, so daß der hergestellte zweite Zylinder 5 aus Silizium stehen bleibt. Die Struktur der Figur 8 kann dann mit einer weiteren Elektrode als Anode versehen werden. Diese Anode kann z. B. wie in der zitierten EP-0 493 676 A1 durch Wafer Bonding hergestellt werden.

## Patentansprüche

1. Verfahren zur Herstellung zylinderförmiger Siliziumstrukturen im nm-Bereich auf einem Substrat (1) aus Silizium, bei dem
in einem ersten Schritt auf diesem Substrat (1) eine Maskenschicht (2) mit einem Loch mit kreisrundem Grundriß mit einem im Hinblick auf den nachfolgenden vierten Schritt geeigneten Durchmesser hergestellt wird,
in einem zweiten Schritt in dieses Loch ein erster Zylinder (3) aus Silizium abgeschieden wird,
in einem dritten Schritt diese Maskenschicht (2) zumindest in einem Bereich um diesen ersten Zylinder (3) entfernt wird,
in einem vierten Schritt die Oberfläche des Siliziums so weit oxidiert wird, daß von dem ersten Zylinder (3) aus Silizium ein zweiter Zylinder (5) des vorgesehenen Durchmessers (D) und der vorgesehenen Höhe (H) aus Silizium übrig bleibt und
in einem fünften Schritt dieses oxidierte Silizium zumindest in einem Bereich um diesen zweiten Zylinder (5) entfernt wird.

2. Verfahren nach Anspruch 1,
bei dem das Loch in der Maskenschicht (2) einen Durchmesser zwischen 0,05 µm und 0,5 µm hat.

3. Verfahren nach Anspruch 1 oder 2 zur Herstellung einer Triodenstruktur,
bei dem in dem ersten Schritt die hergestellte Maskenschicht (2) mit einer im Bereich des Loches offenen dünnen Deckschicht (6) bedeckt wird und die Materialien dieser Schichten (2, 6) so gewählt werden, daß diese Maskenschicht (2) bezüglich dieser Deckschicht (6) und bezüglich des Siliziums selektiv ätzbar ist,
bei dem der dritte Schritt so ausgeführt wird, daß von dieser Deckschicht (6) ein für einen weiteren vierten Schritt ausreichender Anteil übrig bleibt,
bei dem der vierte Schritt so ausgeführt wird, daß das oxidierte Silizium mit dem verbliebenen Anteil der Deckschicht (6) eine für einen nachfolgenden Schritt ausreichend ebene Oberfläche bildet,
bei dem in einem daran anschließenden weiteren vierten Schritt eine hoch dotierte Schicht (7), die als Gate-Elektrode vorgesehen und aus einem bezüglich Silizium selektiv ätzbaren Material ist, aufgebracht wird und
bei dem der fünfte Schritt ausgeführt wird, indem durch diese hoch dotierte Schicht (7) hindurch geätzt wird.

4. Verfahren nach Anspruch 3,
bei dem die Maskenschicht (2) ein Oxid und die Deckschicht (6) ein Nitrid ist.

5. Verfahren nach Anspruch 3 oder 4,
bei dem in dem weiteren vierten Schritt die hoch dotierte Schicht (7) aus Polysilizium aufgebracht wird und darauf eine Isolatorschicht (8) aus einem Oxid aufgebracht wird.

## Claims

1. Method for producing cylindrical silicon structures in the nm range on a silicon substrate (1), in which: in a first step, a mask layer (2) having a hole with circular outline with a diameter that is suitable in regard to the subsequent fourth step, is produced on this substrate (1); in a second step, a first silicon cylinder (3) is deposited in this hole; in a third step, this mask layer (2) is removed at least in a region around this first cylinder (3); in a fourth step, the surface of the silicon is oxidized to an extent such that a second silicon cylinder (5), with the intended diameter (D) and the intended height (H) remains of the first silicon cylinder (3); and, in a fifth step, this oxidized silicon is removed at least in a region around this second cylinder (5).

2. Method according to Claim 1, in which the hole in the mask layer (2) has a diameter of between 0.05 µm and 0.5 µm.

3. Method according to Claim 1 or 2, for producing a triode structure, in which: in the first step, the mask layer (2) produced is covered by a thin cover layer (6) that is open in the region of the hole, and the materials of these layers (2, 6) are selected in such a way that this mask layer (2) can be etched selectively relative to this cover layer (6) and relative to the silicon; in which the third step is carried out in such a way that a proportion of this cover layer (6) that is sufficient for a further fourth step remains; in which the fourth step is carried out in such a way that the oxidized silicon with the remaining proportion of the cover layer (6) forms a surface that is sufficiently planar for a subsequent step; in which, in a consecutive further fourth step, a heavily doped layer (7) which is provided as the gate electrode and is made of a material that can be etched selectively relative to silicon, is applied; and in which the fifth step is carried out by etching through this heavily doped layer (7).

4. Method according to Claim 3, in which the mask layer (2) is an oxide and the cover layer (6) is a nitride.

5. Method according to Claim 3 or 4, in which, in the further fourth step, the heavily doped polysilicon layer (7) is applied and an insulator layer (8) of an oxide is applied thereon.

## Revendications

1. Procédé pour fabriquer des structures cylindriques en silicium de l'ordre du nanomètre, sur un substrat (1) en silicium, selon lequel
dans une première étape, on forme sur ce substrat (1) une couche formant masque (2) comportant un trou de contour circulaire et de diamètre approprié en rapport avec la quatrième étape mise en oeuvre ultérieurement,
dans une deuxième étape, on dépose un premier cylindre (3) en silicium dans ce trou,
dans une troisième étape, on élimine cette couche formant masque (2) au moins dans une zone entourant ce premier cylindre (3),
dans une quatrième étape, on oxyde la surface du silicium au point qu'il subsiste, du premier cylindre (3) en silicium, un second cylindre en silicium (5) de diamètre prévu (D) et de hauteur prévue (H), et
dans une cinquième étape, on élimine ce silicium oxydé au moins dans une zone située autour de ce second cylindre (5).

2. Procédé suivant la revendication 1, selon lequel le trou aménagé dans la couche formant masque (2) a un diamètre compris entre 0,05 µm et 0,5 µm.

3. Procédé suivant la revendication 1 ou 2 pour fabriquer une structure de triode, selon lequel
dans une première étape, on recouvre la couche formant masque (2) fabriquée par une couche de revêtement mince (6) ouverte dans la zone du trou, et on choisit les matériaux de ces couches (2,6) de manière que cette couche formant masque (2) puisse être attaquée de façon sélective vis-à-vis de cette couche de revêtement (6) et vis-à-vis du silicium,
selon lequel la troisième étape est exécutée de telle sorte qu'une partie de cette couche de revêtement (6), suffisante pour une quatrième étape supplémentaire, subsiste,
selon lequel on exécute la quatrième étape de telle sorte que le silicium oxydé forme, avec la partie restante de la couche de revêtement (6), une surface suffisamment plane pour une étape ultérieure,
selon lequel on dépose, dans une quatrième étape supplémentaire suivante, une couche (7) fortement dopée, qui est prévue en tant qu'électrode de grille et est réalisée en un matériau pouvant être attaqué de façon sélective vis-à-vis du silicium, et
selon lequel on exécute la cinquième étape en exécutant une attaque à travers cette couche fortement dopée (7).

4. Procédé suivant la revendication 3, selon lequel la couche formant masque (2) est un oxyde et la couche de revêtement (6) est un nitrure.

5. Procédé suivant la revendication 3 ou 4, selon lequel dans la quatrième étape supplémentaire, on dépose la couche fortement dopée (7) en polysilicium et on dépose, sur cette couche, une couche isolante (8) formée d'un oxyde.
